# EUROPÄISCHE PATENTSCHRIFT

(11) **EP 1 016 932 B1**
(45) Veröffentlichungstag und Bekanntmachung des Hinweises auf die Patenterteilung: **07.05.2003**
(21) Anmeldenummer: 99121453.7
(22) Anmeldetag: 28.10.1999
(51) Int. Cl.: G03G 9/097

(54) **Toner und/oder Toner-Mischungen**
Toners and/or toner mixtures
Révélateurs et/ou mélanges de révélateurs

(30) Priorität: 16.12.1998 DE 19857912
(43) Veröffentlichungstag der Anmeldung: 05.07.2000
(73) Patentinhaber: Degussa AG, 40474 Düsseldorf (DE)
(72) Erfinder: Kerner, Dieter, Dr., 63450 Hanau (DE); Mangold, Helmut, Dr., 63517 Rodenbach (DE); Meyer, Jürgen, Dr., 63811 Stockstadt (DE)

(56) Entgegenhaltungen:
- EP-A- 0 585 544
- DE-A- 3 707 226
- DE-C- 4 202 694
- GB-A- 2 296 915

## Beschreibung

Die Erfindung betrifft Toner und/oder Toner-Mischungen.

Aus der Patentschrift EP 0 585 544 sind flammenhydrolytisch hergestellte pulverförmige Silicium-Aluminium-Mischoxide amorpher Struktur mit einer Zusammensetzung von 65 bis 72.1 Gew.% Al₂O₃ und 27,9 bis 35 Gew.% SiO₂ und einer BET-Oberfläche zwischen 20 und 200 m²/g bekannt.

Es hat sich nun gezeigt, daß sowohl die nach diesem Verfahren hergestellten Mischoxide als auch die nach dem nachstehend beschriebenen Verfahren oberflächenmodifizierten Typen hervorragende Eigenschaften als Toneradditiv besitzen.

Gegenstand der Erfindung sind Toner und/oder Tonermischungen, welche dadurch gekennzeichnet sind, daß sie ein pyrogen hergestelltes Aluminiumoxid-Siliciumdioxid-Mischoxid enthalten, wobei das Al₂O₃/SiO₂-Mischoxid ein Verhältnis von Al₂O₃ zu SiO₂ von 65 ± 5 Gew.% Al₂O₃ und 35 ± 5 Gew. % SiO₂ aufweist.

Als pyrogen hergestelltes Aluminiumoxid-Siliciumdioxid-Mischoxid kann bevorzugt ein bekanntes Al₂O₃/SiO₂-Mischoxid, das in dem Dokument EP-B 0 585 544 beschrieben wird, eingesetzt werden.

In einer weiteren Ausführungsform der Erfindung kann pyrogen hergestelltes Al₂O₃/SiO₂-Mischoxid bevorzügt mittels Hexamethyldisilazan, Siliconöl oder 34(=Octamethylcyclotetra-Syloxan) oberflächenmodifiziert sein. Die Oberflächenmodifizierung kann auf bekanntem Wege gemäß dem Dokument EP-B 0 722 992 (≃ GB-A- 22 96 915) erfolgen.

Die erfindungsgemäßen Toner und/oder Toner-Mischungen weisen die folgenden Vorteile auf:

Die anwendungstechnischen Vorteile beim Einsatz der pyrogenen, hydrophoben Mischoxide in Tonerpulver sind:
- Besseres Fließverhalten des Tonerpulvers
- Stabileres Ladungsverhalten des Toners (schnellere Aufladbarkeit, höhere Ladung, konstante Ladung über die Zeit)

### Beispiel 1

Die Herstellung des Al₂O₃/SiO₂-Mischoxides geschieht folgendermaßen:

Entsprechend der im Beispiel 1 der EP-O 585 544 beschriebenen bekannten Brenneranordnung werden 1,4 Nm³/h Kern- oder Reaktionswasserstoff zusammen mit 5,5 Nm³/h Luft und 1,30 kg/h zuvor verdampften SiCl₄ vermischt. In diese etwa 200°C heiße Mischung werden weiterhin 2.34 kg/h gasförmiges AlCl₃ (das zuvor bei etwa 300°C verdampft wurde) zusätzlich eingespeist. Die erhaltene Mischung wird in einem Flammrohr verbrannt, wobei in dieses Flammrohr zusätzlich 12 Nm³/h Luft eingespeist werden.

Nach dem Passieren des Flammrohrs wird das entstehende Pulver in einem Filter oder Zyklon von den salzsäurehaltigen Gasen getrennt. Der anhaftende Salzsäurerest wird durch Behandlung bei erhöhter Temperatur vom entstandenen Mischoxid abgetrennt.

Das Mischoxid weist die folgenden analytischen Daten auf:

Spezifische BET-Oberfläche 74 m²/g, pH-Wert einer 4-prozentigen Dispersion 4,49, Schüttgewicht 46 g/l, Stampfdichte 56 g/l. Zusammensetzung des Pulvers: 65 Gew.% Al₂O₃, 35 Gew.% SiO₂.

### Beispiel 2

Die Oberflächenmodifizierung des Mischoxids geschieht wie in EP-A 0722 992 beschrieben:

600 g des Mischoxids werden in einem Pflugscharmischer vorgelegt und unter Mischen zunächst mit 30 g. destilliertem H₂O und anschließend mit 90 g HMDS (Hexamethyldisilazan) besprüht. Danach wird noch 15 Minuten weitergemischt und anschließend das Reaktionsgemisch 3 Stunden lang bei 140° C in einem Trockenschrank getrocknet.

Die physikalisch-chemischen Daten der Produkte sind wie folgt:

| | Versuch 1 | Versuch 2 |
|---|---|---|
| Stampfdichte [g/l] | 96 | 88 |
| pH-Wert | 7,4 | 7,8 |
| C-Gehalt [m²/g] | 0,7 | 0,9 |
| Oberfläche [m²/g] | 62 | 65 |
| TV [%] | 0,7 | 0,3 |
| GV [%] | 1,4 | 2,1 |

### Beispiel 3

1,8 kg des bereits beschriebenen Al₂O₃/SiO₂-Mischoxids werden in einem Mischer vorgelegt und unter Mischen mit 0,27 kg Silikonöl besprüht, anschließend noch 15 Min. nachgemischt und danach bei 300°C über 2h unter N₂-Atmosphäre einer Temperaturbehandlung unterzogen (Fließbett).

### Physikalisch-chemische Daten:

| | |
|---|---|
| Stampfdichte [g/l]: | 106 |
| BET-Oberfläche [m²/g]: | 57 |
| pH-Wert: | 4,2 |
| C-Gehalt [%]: | 1,3 |
| Trocknungsverlust [%]: | 0,2 |
| Glühverlust [%]: | 1,6 |

## Patentansprüche

1. Toner und/oder Toner-Mischungen, die ein pyrogen hergestelltes Aluminiumoxid-Siliciumdioxid-Mischoxid enthaltene, **dadurch gekennzeichnet, daß** das Al₂O₃/SiO₂-Mischoxid ein Verhältnis von Al₂O₃ zur SiO₂ von 65±5 gew.-% Al₂O₃ und 35 ± 5 gew.-% SiO₂ aufweist.

2. Toner und/oder Toner-Mischungen nach Anspruch 1, **dadurch gekennzeichnet, daß** das pyrogen hergestellte Aluminiumoxid-Siliciumdioxid-Mischoxid oberflächenmodifiziert ist.

3. Toner und/oder Toner-Mischungen nach Anspruch 2, **dadurch gekennzeichnet, daß** die Oberflächenmodifizierung mittels Hexamethyldisilazan erfolgt.

4. Toner und/oder Toner-Mischungen nach Anspruch 2, **dadurch gekennzeichnet, daß** die Oberflächenmodifizierung mittels Silikonöl erfolgt.

5. Toner und/oder Toner-Mischungen nach Anspruch 2, **dadurch gekennzeichnet, daß** die Oberflächenmodifizierung mittels Octamethylcyclotetra-Siloxan stattfindet.

## Claims

1. Toners and/or toner mixtures containing a pyrogenically produced aluminium oxide-silicon dioxide mixed oxide, **characterised in that** the Al₂O₃/SiO₂ mixed oxide has a ratio of Al₂O₃ to SiO₂ of 65 ± 5 wt.% Al₂O₃ and 35 ± 5 wt.% SiO₂.

2. Toners and/or toner mixtures according to claim 1, **characterised in that** the pyrogenically produced aluminium oxide-silicon dioxide mixed oxide is surface-modified.

3. Toners and/or toner mixtures according to claim 2, **characterised in that** the surface modification takes place using hexamethyldisilazane.

4. Toners and/or toner mixtures according to claim 2, **characterised in that** the surface modification takes place using silicone oil.

5. Toners and/or toner mixtures according to claim 2, **characterised in that** the surface modification takes place using octamethylcyclotetrasiloxane.

## Revendications

1. Toner et/ou mélanges de toners qui contiennent un oxyde mixte oxyde d'aluminium/dioxyde de silicium préparé par voie pyrogénique,
**caractérisés en ce que**
l'oxyde mixte Al₂O₂/SiO₂ possède un rapport de Al₂O₃ à SiO₂ de 65±5 % en poids de Al₂O₃ et de 35±5 % en poids de SiO₂.

2. Toner et/ou mélanges de toners selon la revendication 1,
**caractérisés en ce que**
l'oxyde mixte oxyde d'aluminium - dioxyde de silicium produit par voie pyrofénique est modifié sur sa surface.

3. Toner et/ou mélanges de toners selon la revendication 2,
**caractérisés en ce que**
la modification de la surface s'effectue à l'aide d'hexamethydisilazane.

4. Toner et/ou mélanges de toners selon la revendication 2,
**caractérisés en ce que**
la modification de la surface s'effectue à l'aide d'une huile de silicone.

5. Toner et/ou mélanges de toners selon la revendication 2,
**caractérisés en ce que**
la modification de la surface a lieu au moyen d'octamethyl-cyclotétrasiloxane.
